# FASCICULE DE BREVET EUROPEEN

(11) **EP 3 941 595 B1**
(45) Date de publication et mention de la délivrance du brevet: **14.05.2025**
(21) Numéro de dépôt: 20728107.2
(22) Date de dépôt: 17.03.2020
(51) Int. Cl.: A62D 3/38, C06B 21/00

(54) **PROCEDE DE TRAITEMENT DE MATERIAUX ENERGETIQUES PAR OXYDATION HYDROTHERMALE**
VERFAHREN ZUR BEHANDLUNG VON ENERGETISCHEN MATERIALIEN DURCH HYDROTHERMALE OXIDATION
PROCESS FOR TREATING ENERGETIC MATERIALS BY HYDROTHERMAL OXIDATION

(30) Priorité: 21.03.2019 FR 1902913
(43) Date de publication de la demande: 26.01.2022
(73) Titulaire: ArianeGroup SAS, 78130 Les Mureaux (FR)
(72) Inventeur: DERODE, Thibault, 91710 VERT LE PETIT (FR); MANO, Aurélie, 91710 VERT LE PETIT (FR); BAUDONNEL, Rémy, 91710 VERT LE PETIT (FR)
(74) Mandataire: Cabinet Beau de Loménie
(86) Numéro de dépôt international: PCT/FR2020/050582
(87) Numéro de publication internationale: WO 2020/188221

(56) Documents cités:
- EP-A1- 2 740 529
- WO-A1-02/30836
- FR-A1- 2 201 922
- DATABASE WPI Week 200319, Derwent World Patents Index; AN 2003-187763, XP002797180
- COHEN L S ET AL: "Hydrothermal oxidation of Navy excess hazardous materials", WASTE MANAGEMENT, ELSEVIER, NEW YORK, NY, US, vol. 18, no. 6-8, 1 October 1998 (1998-10-01), pages 539 - 546, XP027414546, ISSN: 0956-053X, [retrieved on 19981001]

## Description

### Domaine de l'invention

La présente invention concerne le domaine du traitement des matériaux pyrotechniques par oxydation hydrothermale.

### Etat de la technique

La gestion des rebuts d'un site de fabrication de matériaux énergétiques est un point fondamental de ses activités. Dans le cas de la fabrication de matériaux pyrotechniques, les rebuts de matière énergétique se trouvent sous différentes formes : matière première (liquide, pulvérulent,...), propergol pâteux, réticulé, ou bien déchets souillés par la matière pyrotechniques. Les rebuts sont souvent traités par brûlage à l'air libre, voie de traitement relativement peu coûteuse mais peu respectueuse de l'environnement du fait des substances émises qui sont majoritairement CO, CO₂, NO, NO₂, Al₂O₃, HCl. Il est ainsi conventionnel de traiter des rebuts de propergols en les brûlant. Parmi les propergols on distingue les propergols qui contiennent un liant, du perchlorate d'ammonium et de l'aluminium ; les propergols qui contiennent en plus de ces composés des nitramines ; et les propergols avec des taux plus faibles de perchlorate d'ammonium et des taux plus élevés de nitramine. Une alternative au brûlage des propergols contenant des taux de perchlorate d'ammonium supérieurs à 50% comprend un broyage fin sous eau desdits propergols, ce qui permet la solubilisation dans l'eau du perchlorate d'ammonium, cette eau étant ensuite traitée de façon biologique. La partie non soluble restante (solide) contient le liant du propergol, les nitramines et autres composés (plastifiants, stabilisants, additifs) qui sont traités par incinération, directement ou après avoir été mélangés à de grandes quantités de solide inerte (sable, composé pulvérulent). On l'aura compris, cette alternative combinant traitement biologique puis incinération ne peut être appliquée à des propergols contenant des taux élevés de composés nitrés peu solubles dans l'eau (par exemples les nitramines de type RDX ou HDX).

De manière plus générale, l'incinération des matériaux énergétiques rendus inertes est réalisée par des sociétés spécialisées, ce qui nécessite de transporter les produits jusqu'aux zones d'incinération. Pour cela une classification au transport de matière dangereuse est obligatoire mais difficile à obtenir, car les matériaux sont difficilement classables du fait que leur nature peut varier d'un lot à l'autre. Une des solutions possibles pour incinérer des matériaux pyrotechniques dans des filières conventionnelles est la dilution de ces matériaux par des composés inertes avant leur transport ; toutefois la masse des composés nécessaires à assurer l'inertage des déchets, représente entre 90 et 99% de la masse totale. En conséquence, la masse de déchets à traiter *in fine* est multipliée par un facteur entre 10 et 100, ce qui a un impact direct sur le coût de destruction et sur l'environnement, notamment du fait du transport.

Concernant le traitement des rebuts de matériaux pyrotechniques, seul le procédé GATS (General Atomics Total Solution) de General Atomics semble être disponible à l'échelle industrielle (cf. le document « Analysis of Engineering Design Studies for Demilitarization of Assembled Chemical Weapons at Pueblo Chemical Depot », 2001, ISBN 978-0-309-07607-4 / doi 10.17226/10182). Ce procédé consiste à hydrolyser à chaud les rebuts de matériaux pyrotechniques à traiter, puis à traiter l'hydrolysat par oxydation hydrothermale. Ce procédé possède néanmoins les inconvénients suivants :
- l'étape d'hydrolyse est relativement longue (environ 2h), pour une quantité de déchets à traiter relativement faible (environ 6 kg) ;
- l'étape d'hydrolyse nécessite de disposer d'un système de traitement d'air afin de traiter les polluants gazeux générés ;
- les besoins en consommables (soude, etc.) et en énergie sont importants ;
- les sels générés par l'hydrolyse doivent être extraits avant l'injection dans le système d'oxydation hydrothermale.

La demande de brevet EP 2 740 529 décrit un procédé pour le traitement par oxydation hydrothermale de déchets toxiques, procédé qui comprend l'alimentation d'un réacteur avec un mélange de déchets toxiques et d'eau, et l'oxydation hydrothermale du mélange en présence d'un agent oxydant. La demande de brevet JP 2002 248455 décrit un procédé de traitement de substances toxiques qui met en œuvre, dans l'un de ses modes de réalisation, une étape d'oxydation hydrothermale. La demande de brevet FR 2 201 922 décrit un procédé d'oxydation par l'air par voie humide de matériaux combustibles liquides ou solides difficiles à mettre en émulsion ou en suspension. La demande de brevet WO 02/30836 décrit un procédé de traitement d'une matière par oxydation hydrothermale, en présence d'un agent oxydant. L'article « Waste Management 1998, 18, 539-546 » décrit l'oxydation hydrothermale de matières dangereuses produites par / issues de navires de la marine américaine.

Il existe donc un besoin de disposer d'un procédé de traitement de matériaux énergétiques, et notamment de matériaux pyrotechniques, qui soit sûr, efficace, peu coûteux et qui présente un impact réduit sur l'environnement.

### Résumé de l'invention

L'invention concerne un procédé de traitement de matériaux pyrotechniques, qui comprend la préparation d'une suspension aqueuse de particules desdits matériaux, ladite préparation comprenant plusieurs broyages desdits matériaux dont un broyage final dans l'eau, puis l'oxydation hydrothermale de ladite suspension dans un réacteur *ad hoc.* Le procédé conforme à l'invention peut prévoir une étape de recyclage de l'eau provenant du réacteur à l'issue de l'oxydation hydrothermale.

### Description de l'invention

La présente invention concerne un procédé de traitement de matériaux pyrotechniques, et en particulier de propergols, qui comprend :
- la préparation d'une suspension aqueuse de particules de matériaux énergétiques ;
- l'oxydation hydrothermale, dans un réacteur, de la suspension ainsi obtenue.

La première étape du procédé consiste donc à préparer une suspension aqueuse de particules des matériaux pyrotechniques à traiter. Pour ce faire il convient de broyer lesdits matériaux. Plusieurs broyages sont nécessaires dont un dans l'eau : les premiers broyages s'effectuent typiquement à l'aide de broyeurs à couteaux pour un broyage grossier ; le broyage final s'effectue ensuite dans une cuve remplie d'eau et équipée d'un broyeur à impact, tel que par exemple un broyeur équipé de rotor et stator.

L'alimentation des broyeurs à couteaux est en mode discontinu et permet d'atteindre une cadence de broyage de 30 à 50 kg de matériaux énergétiques par heure. Le broyage final s'effectue dans une cuve remplie d'eau, contenant entre environ 10% et environ 30% en masse de matériaux énergétiques, pour obtenir un broyat comprenant des particules de matériaux en suspension dans l'eau. Le broyat est ensuite filtré sur un filtre de technologie adaptée, par exemple à tamis vibrant, tels que ceux commercialisés par la société SWECO, afin (i) d'éliminer les particules trop grosses, et (ii) d'éliminer l'eau de broyage notamment dans le cas où les déchets énergétiques contiennent du perchlorate d'ammonium. Cette phase d'extraction du perchlorate d'ammonium permet de limiter l'injection d'éléments chlorés dans le système d'oxydation hydrothermale et donc de limiter la formation d'acide chlorhydrique pour maîtriser la corrosion du système.

La granulométrie des particules de matériaux à l'issue de la filtration est avantageusement inférieure à environ 1 mm, très avantageusement inférieure à environ 500 µm.

Dans un mode de réalisation de l'invention on utilise un ou plusieurs tensio-actifs lors du broyage final afin de prévenir l'agglomération des particules et le dépôt des amas générés. A titre d'exemples de tensio-actifs susceptibles d'être utilisés dans le cadre de l'invention, on peut citer les émulseurs de lutte anti-incendie tels que ceux de la gamme BIO For commercialisée par la société BIOex.

La suspension aqueuse ainsi obtenue est ensuite soumise, dans un réacteur, à un traitement d'oxydation hydrothermale. Le procédé d'oxydation hydrothermale consiste à soumettre les particules de matériaux énergétiques à un traitement avec de l'eau supercritique, c'est-à-dire de l'eau à une température et une pression au-delà de son point critique, soit au-delà de 221 bars et 374°C. L'oxydation hydrothermale est effectuée à une pression comprise entre 230 et 280 bars et une température comprise entre 450° et 600°C. Cette réaction d'oxydation hydrothermale est effectuée uniquement en présence d'eau, dans les conditions de pression et température mentionnées ci-dessus. En d'autres termes, la réaction d'oxydation hydrothermale est réalisée en absence de tout autre réactif et notamment en absence d'agent oxydant.

La concentration des particules de matériaux pyrotechniques dans la suspension injectée est d'environ 1% à environ 20% en masse, en particulier d'environ 5% à environ 10% en masse. Pour un réacteur de débit 200 l/h, la masse de matière pyrotechnique détruite est ainsi comprise entre environ 10 et environ 20 kg/h.

Il est important que la suspension injectée dans le réacteur soit homogène afin de prévenir tout phénomène de bouchage et tout apport énergétique non maîtrisé dans le réacteur.

Ainsi, dans un mode de réalisation, le procédé de traitement conforme à l'invention prévoit le maintien en suspension des particules de matériaux pyrotechniques, en amont du réacteur. L'homme du métier comprendra aisément que tout moyen permettant d'atteindre ce but peut être mis en œuvre dans le cadre de la présente invention. De manière avantageuse, la suspension de particules de matériaux pyrotechniques obtenue à l'issue de la filtration est placée dans une cuve d'alimentation du réacteur, et le maintien en suspension des particules dans la cuve est réalisé par l'action combinée d'une injection séquentielle ou intermittente d'air comprimé et de deux boucles de recirculation par pompage de la suspension et réinjection tangentielle au fond de la cuve de stockage des déchets. L'injection d'air comprimé est réalisée sous une plaque disposée au centre et au fond de la cuve, ce qui permet de générer une bulle à développement torique, qui va elle-même générer une mise en mouvement des particules essentiellement radiale. Ce mouvement radial agit de manière complémentaire au mouvement tangentiel généré par pompage.

Le procédé conforme à l'invention permet une destruction totale (≥ 99,8 %) des particules de matériaux pyrotechniques. Ce procédé présente également les avantages suivants :
- il permet le traitement de très nombreuses molécules pyrotechniques présentes dans les propergols ;
- il est réalisé sous eau, ce qui permet de minimiser les risques associés ;
- les rejets (gaz, liquides, solides) issus de l'oxydation hydrothermale ont un impact limité sur l'environnement :
   a) En ce qui concerne les gaz, les composants principaux sont le dioxyde de carbone, l'azote et l'eau, sans impact sur la qualité locale de l'air. Les concentrations résiduelles et les flux de monoxyde de carbone et d'oxydes d'azote (traces) sont totalement conformes aux exigences de rejet de la réglementation française. A titre de comparaison, la combustion à l'air libre de propergol composite génère un flux de monoxyde de carbone de l'ordre de 3.10⁻³ kg/kgₚᵣₒₚ. Les rejets en monoxyde de carbone du procédé de l'invention sont inférieurs à 1,5.10⁻⁵ kg/kgₚᵣₒₚ, soit une amélioration supérieure à 99,5%. De la même manière, pour les oxydes d'azote, pour des quantités brûlées supérieures à plusieurs dizaines de kg, les rejets atmosphériques du brûlage à l'air libre sont supérieurs à 0,01 kg/ kgₚᵣₒₚ. Pour le procédé de l'invention, le rejet est limité à 4,6.10⁻⁵ kg/kgₚᵣₒₚ, soit là encore une amélioration supérieure à 99,5%.
   b) En ce qui concerne les liquides, ils sont essentiellement constitués d'eau et d'acide nitrique, ces derniers étant compatibles avec des filières de traitement des eaux classiques voire de valorisation de l'acide nitrique en fonction de la concentration obtenue.
   c) En ce qui concerne les solides, de l'alumine solide sera générée si le déchet traité est un propergol composite à base d'aluminium.
- du fait de sa compacité et de sa mobilité il peut être implanté au plus près de la source de production du déchet ce qui libère des exigences de sécurité pour le transport des déchets sur la voie publique et prévient l'impact environnemental du transport routier.

Comme indiqué ci-dessus, l'oxydation hydrothermale génère de l'eau comme rejet liquide. Cette eau peut être recyclée (dans un procédé en continu) soit pour préparer la suspension de déchets pyrotechniques (première étape du procédé), soit pour l'oxydation hydrothermale (seconde étape du procédé).

L'invention sera mieux comprise à l'aide de l'exemple ci-après, donné à titre purement indicatif.

### Exemple : traitement de rebuts de nitrocellulose

Environ 20 kg de nitrocellulose ont été broyés par des procédés de broyage successifs, tout d'abord à l'aide de broyeurs à couteaux puis à l'aide d'un broyeur de type rotor stator dans une cuve remplie d'eau, ce qui a permis d'obtenir, après filtration, une suspension contenant des particules de nitrocellulose de granulométrie inférieure au mm.

La nitrocellulose a été introduite dans la cuve remplie d'eau de manière à obtenir une suspension contenant entre 10 et 30% de matières solides lors du broyage.

La suspension ainsi obtenue a été pompée par une pompe à membranes et diluée avec de l'eau déminéralisée pour obtenir un mélange final contenant entre 3 et 10% de nitrocellulose sous la forme de particules.

Ce mélange solide/liquide a été mis en place avec des systèmes de maintien en suspension afin d'assurer un mélange homogène (recirculation externe et bullage à l'intérieur de la cuve).

Le traitement par oxydation hydrothermale de ce mélange a été réalisé avec un réacteur à flux continu avec un débit d'alimentation de 200 L/h. La température du réacteur était comprise entre 450°C et 550°C, avec une pression d'alimentation comprise entre 230 et 240 bars.

Aucune matière organique n'a été détectée dans les eaux de rejet et la teneur en nitrates dans l'effluent de sortie était comprise entre 5 et 10g/l de nitrates.

## Revendications

1. Procédé de traitement de matériaux pyrotechniques, qui comprend :
- la préparation d'une suspension aqueuse de particules de matériaux pyrotechniques, ladite préparation comprenant plusieurs broyages des matériaux pyrotechniques dont un broyage final dans l'eau;
- l'oxydation hydrothermale, dans un réacteur, de la suspension ainsi obtenue à une pression de 230 à 280 bars et à une température de 450°C à 600°C ; ladite réaction d'oxydation hydrothermale étant effectuée uniquement en présence d'eau.

2. Procédé selon la revendication 1, dans lequel on ajoute un ou plusieurs tensioactif(s) lors du broyage dans l'eau.

3. Procédé selon l'une des revendications 1 à 2, dans lequel la suspension comprend de 1% à 20% en masse de particules de matériaux pyrotechniques.

4. Procédé selon la revendication 1, dans lequel la préparation d'une suspension aqueuse de particules de matériaux pyrotechniques comprend la filtration du broyat de matériaux pyrotechniques.

5. Procédé selon la revendication 4, dans lequel la granulométrie des particules de matériaux pyrotechniques est inférieure à 1 mm, avantageusement inférieure à 500 µm.

6. Procédé selon l'une quelconque des revendications 1 à 5, dans lequel les particules de matériaux pyrotechniques sont maintenues en suspension dans une cuve d'alimentation du réacteur avant d'être soumise à la réaction d'oxydation hydrothermale.

## Patentansprüche

1. Verfahren zur Behandlung von pyrotechnischen Materialien, das Folgendes umfasst:
- Herstellung einer wässrigen Suspension von Partikeln aus pyrotechnischen Materialien, wobei die Herstellung mehrere Mahlvorgänge der pyrotechnischen Materialien umfasst, darunter einen abschließenden Mahlvorgang in Wasser;
- die hydrothermale Oxidation der so erhaltenen Suspension in einem Reaktor bei einem Druck von 230 bis 280 bar und einer Temperatur von 450°C bis 600°C; wobei die hydrothermale Oxidationsreaktion nur in Gegenwart von Wasser durchgeführt wird.

2. Verfahren nach Anspruch 1, bei dem beim Mahlen in Wasser ein oder mehrere Tenside zugegeben werden.

3. Verfahren nach einem der Ansprüche 1 bis 2, wobei die Suspension 1 bis 20 Gew.-% Partikel aus pyrotechnischen Materialien umfasst.

4. Verfahren nach Anspruch 1, wobei die Herstellung einer wässrigen Suspension von Partikeln aus pyrotechnischen Materialien das Filtern des Mahlguts aus pyrotechnischen Materialien umfasst.

5. Verfahren nach Anspruch 4, wobei die Teilchengröße der Partikel aus pyrotechnischen Materialien kleiner als 1 mm, vorteilhafterweise kleiner als 500 µm, ist.

6. Verfahren nach einem der Ansprüche 1 bis 5, wobei die Partikel der pyrotechnischen Materialien in einem Reaktorspeisebehälter in Suspension gehalten werden, bevor sie der hydrothermalen Oxidationsreaktion unterzogen werden.

## Claims

1. A process for treating pyrotechnic materials, comprising:
- preparing an aqueous suspension of particles of pyrotechnic materials, the preparation comprising crushing the pyrotechnic materials several times, including a final crushing in water;
- in a reactor, hydrothermally oxidizing the resulting suspension at a pressure of 230 to 280 bar and at a temperature of 450°C to 600°C, the hydrothermal oxidation reaction being carried out only in the presence of water.

2. The process according to claim 1, wherein one or more surfactant(s) is(are) added during the crushing in water.

3. The process according to claim 1 or 2, wherein the suspension comprises from 1% to 20% by weight of particles of pyrotechnic materials.

4. The process according to claim 1, wherein preparing an aqueous suspension of particles of pyrotechnic materials comprises filtering the crushed pyrotechnic materials.

5. The process according to claim 4, wherein the particle size of the particles of pyrotechnic materials is less than 1 mm, advantageously less than 500 µm.

6. The process according to any one of claims 1 to 5, wherein the particles of pyrotechnic materials are maintained in suspension in a feed tank of the reactor before being subjected to the hydrothermal oxidation reaction.
